# EUROPÄISCHE PATENTSCHRIFT

(11) **EP 3 085 763 B1**
(45) Veröffentlichungstag und Bekanntmachung des Hinweises auf die Patenterteilung: **12.12.2018**
(21) Anmeldenummer: 16166531.0
(22) Anmeldetag: 22.04.2016
(51) Int. Cl.: C11D 17/00, B01J 13/14

(54) **VERFAHREN ZUR HERSTELLUNG VON KAPSELN MIT EINER POLYMEREN MATRIX**
METHOD FOR THE PRODUCTION OF CAPSULES WITH A POLYMER MATRIX
PROCEDE DE PRODUCTION DE CAPSULE COMPRENANT UNE MATRICE POLYMERE

(30) Priorität: 24.04.2015 DE 102015207534
(43) Veröffentlichungstag der Anmeldung: 26.10.2016
(73) Patentinhaber: Henkel AG & Co. KGaA, 40589 Düsseldorf (DE)
(72) Erfinder: SCHMIEDEL, Peter, 40591 Düsseldorf (DE); ROGGE, Bent, 40597 Düsseldorf (DE); PANZICA, Danilo, 40721 Hilden (DE); MOROZOVA, Olga, 40225 Düsseldorf (DE)

(56) Entgegenhaltungen:
- WO-A1-2006/034758
- WO-A2-2013/182855
- DE-A1-102006 023 937
- US-A- 4 277 364

## Beschreibung

Die vorliegende Erfindung betrifft ein Verfahren zur Herstellung von Kapseln aus einer polymeren Matrix, die so erhaltenen Kapseln und deren Verwendung sowie flüssige Wasch- oder Reinigungsmittel umfassend entsprechende Kapseln.

Polymere oder partikuläre Wirkstoffe unterschiedlichster chemischer Natur spielen in modernen Waschmitteln eine immer größere Rolle. Hierbei handelt es sich häufig um Polymere, die die Reinigungsleistung eines Waschmittels erhöhen oder die einen Pflegeeffekt entfalten. Beispiele für solche Wirkstoffe sind beispielsweise Soil-Repellent Polymere, Vergrauungsinhibitoren, Verstärker der Primärwaschkraft, Softener oder Antiknitter-Wirkstoffe. Partikuläre Wirkstoffe, welche im Stand der Technik als Bestandteil von Waschmitteln beschrieben sind, sind beispielsweise Mikrokapseln oder Mikropartikel (zum Beispiel Bentonite zur Weichpflege).

Bei der Formulierung von flüssigen Wasch- oder Reinigungsmitteln tritt häufig das Problem auf, dass entsprechende polymere oder partikuläre Wirkstoffe in der Flüssigmatrix nicht löslich sind, oder aber auch nicht löslich sein sollen. Die Formulierung klarer und ästhetisch ansprechender opaker Produkte ist damit in vielen Fällen nicht möglich. Zudem kann es bei der Einarbeitung bestimmter Wirkstoffe in flüssige Wasch- und Reinigungsmittel zu Unverträglichkeiten zwischen den einzelnen Wirkstoffkomponenten kommen. Dies kann zu unerwünschten Verfärbungen, Agglomerationen, Geruchsproblemen oder auch Zerstörungen der waschaktiven Wirkstoffe führen.

Eine Dispergierung der polymeren oder partikulären Wirkstoffe als Feststoff in flüssigen Wasch- oder Reinigungsmitteln wäre zwar möglich, führt aber in vielen Fällen zu einem wenig ästhetischen Produkt, da hier häufig der Wirkstoff in Form unregelmäßig geformter Partikel, als Flocken oder Niederschlag dispergiert ist. Zudem kann es passieren, dass sich der Wirkstoff teilweise löst und auf diese Weise zu einer Phasentrennung des Flüssigproduktes führt. Der Verbraucher verlangt jedoch flüssige Wasch- oder Reinigungsmittel, die auch nach Lagerung und Transport zum Zeitpunkt der Anwendung optisch ansprechend aussehen und auch optimal ihre Wirkung entfalten. Dies bedingt, dass sich die Inhaltsstoffe des flüssigen Wasch- und Reinigungsmittels zuvor weder abgesetzt, zersetzt noch verflüchtigt haben.

Die Herstellung wirkstoffbeladener Kapseln ist beispielsweise in WO 2006/034758 A1 beschrieben. Hier wird eine Lösung aus dem polymeren Matrixmaterial hergestellt. In diese Lösung wird insbesondere ein Enzym als Wirkstoff eingebracht. Anschließend erfolgt die Vernetzung des Polymers in einem Härtebad, wodurch es zur Ausbildung der wirkstoffbeladenen polymeren Matrix kommt.

Matrixkapseln mit aktiven Inhaltsstoffen sind auch in WO 2007/017070 A1 beschrieben. Die Matrix umfasst Aluminiumsilikat und eine Kieselsäure, so dass sie sich im Waschprogram rückstandsfrei auflöst.

Ein solches, aus dem Stand der Technik bekanntes Verfahren ist anwendbar, solange der Wirkstoff die Viskosität der Polymer-Wirkstoff-Mischung nicht zu stark erhört, sodass die erhaltene Polymer-Wirkstoff-Mischung prozessierbar bleibt. Unter anderem dadurch ist die zu erreichende Wirkstoffkonzentration in den Kapseln eingeschränkt.

DE 102006023937 A1 beschreibt ein Verfahren zur Herstellung verkapselter Bleichmittelteilchen, die in ein lagerstabiles flüssiges Mittel eingebracht werden.
US 4277364 offenbart ein Verfahren zur Herstellung verkapselter biologischer Wirkstoffe.
In WO 2006/034758 A1 werden Wasch- und Reinigungsmittel beschrieben, die Kapseln enthalten, wobei die Kapseln jeweils einen aktiven Inhaltsstoff in einer Matrix umfassen.
WO 2013/182855 A2 offenbart ein Verfahren zur Herstellung wirkstoffhaltiger Mikrokapseln.

Die Aufgabe der vorliegenden Erfindung besteht daher in der Bereitstellung eines Verfahrens zur Herstellung von Kapseln aus einer polymeren Matrix und einem polymeren Wirkstoff, welche größere Mengen eines Wirkstoffes enthalten, als dies mit den im Stand der Technik beschriebenen Verfahren möglich ist. Diese Kapseln können dann in ein Flüssigwaschmittel eingebracht werden, das in ästhetisch ansprechender und für den Verbraucher erkennbarer Form die Kapseln und damit den Wirkstoff aufweist.

Überraschenderweise wurde gefunden, dass die Aufgabe gelöst wird, indem eine Lösung eines Polymers mit einer Lösung oder Suspension, welche den polymeren Wirkstoff umfasst, in Kontakt gebracht wird. In einer ersten Ausführungsform betrifft die vorliegende Erfindung daher ein Verfahren zur Herstellung von Kapseln aus einer polymeren Matrix und wenigstens einem polymeren Wirkstoff, welches die folgenden Schritte umfasst:
a) Bereitstellen einer wässrigen, fließfähigen Lösung wenigstens eines Polymers, wobei das Polymer ein natürliches Polymer umfasst, insbesondere daraus besteht, und wobei das natürliche Polymer ausgewählt ist aus Carrageenan, Alginat, Pektin, Guar, Gelatine und/oder Gellan Gum, insbesondere Carrageenan und/oder Alginat,
b) Bereitstellen einer Suspension des wenigstens einen polymeren Wirkstoffs in einem mit Wasser mischbaren Nicht-Lösungsmittel des Wirkstoffs, vorzugsweise ausgewählt aus Propylenglycol, Glycerin, Ethanol und/oder Isopropanol, wobei der wenigstens eine polymere Wirkstoff ausgewählt ist aus Soil-repellent-Polymeren, Vergrauungsinhibitoren, Verstärkern der Primärwaschkraft, Softenern und Antiknitter-Wirkstoffen,
c) In-Kontakt bringen der Lösung aus Schritt a) mit der Suspension aus Schritt b) und
d) Vernetzen des Polymers.

Eine Suspension ist dabei ein heterogenes Stoffgemisch aus einer Flüssigkeit und darin fein verteilten Festkörpern (vorliegend dem wenigstens einen Wirkstoff), die in der Flüssigkeit (Suspendiermittel) aufgeschlämmt und in der Schwebe gehalten werden. Suspensionen in Wasser bezeichnet man häufig auch als Aufschlämmung oder (aus dem Englischen) Slurry.

Überraschenderweise hat sich gezeigt, dass mit dem erfindungsgemäßen Verfahren Kapseln aus einer polymeren Matrix und einem Wirkstoff hergestellt werden können, welche einen hohen Wirkstoffgehalt aufweisen.

Ein hoher Wirkstoffgehalt zeigt sich in dem Massenverhältnis von Matrix zu Wirkstoff. Das Massenverhältnis von Matrix zu Wirkstoff, welches mit dem erfindungsgemäßen Verfahren ermöglicht werden kann, beträgt 1:1 bis 1:60 insbesondere 1:3 bis 1:50, besonders bevorzugt 1:5 bis 1:40. Mit dem erfindungsgemäßen Verfahren ist es somit möglich, Kapseln herzustellen, die einen höheren Anteil an Wirkstoff im Verhältnis zur Matrix aufweisen, oder wenigstens Matrix und Wirkstoff im selben Anteil umfassen. Das Massenverhältnis bezieht sich erfindungsgemäß auf die Trockenmasse der Matrix und des Wirkstoffes. Der Gewichtsanteil, der sich durch gegebenenfalls enthaltene Lösungsmittel ergibt, wird nicht berücksichtigt.

Die Kapseln umfassen erfindungsgemäß eine polymere Matrix. Ist in der vorliegenden Anmeldung von Matrix die Rede, so ist hierunter das vernetzte polymere Material zu verstehen, aus welchem die Matrix besteht. Der Begriff Polymer beschreibt das Material der Matrix, jedoch im unvernetzten Zustand.

Erfindungsgemäß wird in einem ersten Schritt zunächst eine fließfähige Lösung eines Polymers bereitgestellt. Wenigstens ein Polymer wird hierfür in einem geeigneten Lösungsmittel gelöst. Vorzugsweise handelt es sich um eine 0,5 bis 10 %-ige Polymerlösung, bevorzugt um eine 0,5 bis 5 %-ige Lösung, besonders bevorzugt um eine 1 bis 2 %-ige Lösung. Dabei bedeutet eine 1 %-ige Lösung, dass bezogen auf 100 Gew.-% der Lösung 1 Gew.-% des wenigstens einen Polymers enthalten ist.

Erfindungsgemäß kann die Polymermatrix ein Polymer umfassen und insbesondere daraus bestehen. Es ist erfindungsgemäß jedoch ebenfalls möglich, dass eine Mischung aus zwei oder mehreren Polymeren zur Herstellung der fließfähigen Lösung in Schritt a) des erfindungsgemäßen Verfahrens eingesetzt werden, sodass die polymere Matrix mehrere Polymere umfasst oder daraus besteht. Dabei umfasst das Polymer ein natürliches Polymer, insbesondere besteht es daraus,,und ist ausgewählt aus Carrageenan, Alginat, Pektin, Guar, Gelatine und/oder Gellan Gum, insbesondere Carrageenan und/oder Alginat.

Alginat ist ein natürlich vorkommendes Salz der Alginsäure und kommt in allen Braunalgen (Phaeophycea) als Zellbestandteil vor. Alginate sind saure, Carboxy-Gruppen enthaltende Polysaccharide mit einem relativen Molekulargewicht Mᵣ von circa 200.000, bestehend aus D-Mannuronsäure und L-Guluronsäure in unterschiedlichen Verhältnissen, welche mit 1,4-glykosidischen Bindungen verknüpft sind. Die Natrium-, Kalium-, Ammonium- und Magnesiumalginate sind wasserlöslich. Die Viskosität von Alginat-Lösungen hängt unter anderem von der Molmasse und vom Gegenion ab. Calciumalginate bilden zum Beispiel bei bestimmten Mengenverhältnissen thermoirreversible Gele. Natriumalginate ergeben sehr viskose Lösungen mit Wasser und können durch Wechselwirkung mit divalenten Metallionen wie Ca²⁺ oder trivalenten Metallionen vernetzt werden. Inhaltsstoffe, die auch in der wässrigen Natriumalginatlösung enthalten sind, werden so in einer Alginatmatrix eingeschlossen.

Carrageenan ist ein Extrakt aus den zu den Florideen zählenden Rotalgen (Chrondrus crispis und Gigartina stellata). In Gegenwart von K⁺-Ionen oder Ca²⁺-Ionen vernetzt Carrageenan.

Gellan Gum ist ein verzweigtes anionisches mikrobielles Heteroexopolysaccharid mit einer tetrasaccharidischen Grundeinheit, bestehend aus den Monomeren Glucose, Glucuronsäure und Rhamnose, wobei jede Grundeinheit mit einem L-Glyceat und jede zweite Grundeinheit mit einem Acetat verestert ist. Gellan Gum vernetzt in Gegenwart von K⁺-Ionen, Na⁺-Ionen, Ca²⁺-Ionen oder Mg²⁺-Ionen.

Pektine sind pflanzliche Polysaccharide, genauer Polyuronide, die im Wesentlichen aus α-1,4-glykosidisch verknüpften D-Galacturonsäure-Einheiten bestehen. Neben α-1,4-Verbindungen befindet sich meist auch ein geringer Anteil an β-1,4-glykosidischen Bindungen, über welche die Galacturonsäure-Monomere miteinander verknüpft sind.

Guar, oder Guargummi, ist ein Polysaccharid, welches aus der Guarbohne gewonnen wird.

Gelatine ist ein Stoffgemisch aus geschmacksneutralem tierischem Protein. Hauptbestandteil ist denaturiertes beziehungsweise hydrolysiertes Collagen, das aus dem Bindegewebe verschiedener Tierarten, vor allem Schweinen und Rindern, produziert wird. Da Gelatine die essentielle Aminosäure Tryptophan fehlt, gilt es nicht als vollwertiges Protein. In Wasser quillt Gelatine und löst sich beim Erwärmen ab etwa 50 °C auf.

Besonders bevorzugt ist das wenigstens eine Polymer ein Hydrokolloid. Hydrokolloide im Sinne der vorliegenden Erfindung sind Polysaccharide und/oder Proteine, die in Wasser als Kolloide in Lösung gehen und ein hohes Vermögen zur Gel-Bildung zeigen. Beispielsweise sind Hydrokolloide ausgewählt aus Stärkemehl, Cellulose, Pektine, Gummi Arabicum, Galactomannane wie Guarkernmehl, Carubin aus dem Johannisbrotbaum, Agar, Carrageenan, Alginat, Gelatin, Caseinat, Xanthan oder Dextran.

Das wenigstens eine Polymer ist ausgewählt aus Alginat, Agar, Carrageenan, Pectin und/oder Guar, wobei Carrageenan und/oder Alginat nochmals bevorzugt sind.

Zur Bereitstellung einer fließfähigen Lösung, welche das wenigstens eine Polymer umfasst, wird vorzugsweise Wasser als Lösungsmittel eingesetzt. Geeignete Bedingungen, unter denen eine entsprechende Lösung hergestellt werden kann, sind dem Fachmann bekannt. Fließfähig im Sinne der vorliegenden Anmeldung bedeutet, dass die Lösung in üblichen Prozessen verarbeitbar ist und mit der Suspension des Wirkstoffs in Kontakt gebracht und insbesondere mit dieser vermischt werden kann.

Das erfindungsgemäße Verfahren umfasst in Schritt b) das Bereitstellen einer Suspension des polymeren Wirkstoffes. Polymere Matrix und polymerer Wirkstoff weisen dabei vorzugsweise voneinander verschiedene Eigenschaften auf. In der Kapsel ist der polymere Wirkstoff in das polymere Netzwerk der Matrix eingebettet.

Der polymere Wirkstoff wird im erfindungsgemäßen Verfahren in einer Suspension bereitgestellt. Hierfür wird der polymere Wirkstoff in ein Nicht-Lösungsmittel eingebracht, wobei das Nicht-Lösungsmittel mit dem Lösungsmittel des Polymers mischbar ist. Da das wenigstens eine Polymer üblicherweise in Wasser gelöst wird, ist das Nicht-Lösungsmittel des Wirkstoffes insbesondere eine wassermischbare Flüssigkeit und ist vorzugsweise ausgewählt aus Propylenglycol, Glycerin, Ethanol und/oder Isopropanol.

Wird der polymere Wirkstoff in ein geeignetes Nicht-Lösungsmittel eingebracht, so erhält man eine Suspension. Eine Suspension ist dabei ein heterogenes Stoffgemisch aus einer Flüssigkeit (dem Nicht-Lösungsmittel) und darin fein verteilten Festkörpern, nämlich dem Wirkstoff. Nicht-Lösungsmittel im Sinne der vorliegenden Erfindung bedeutet, dass es sich hierbei um eine Flüssigkeit (bei Raumtemperatur) handelt, in welcher der wenigstens eine Wirkstoff nur zu 5 Gew.-% oder weniger, insbesondere zu 3 Gew.-% oder weniger, insbesondere zu 1 Gew.-% oder weniger bei Raumtemperatur (20 °C) löslich ist.

Der Anteil des polymeren Wirkstoffes in der Suspension beträgt vorzugsweise 10 % a.i. (active ingredient) oder mehr, insbesondere 10 % a.i. bis 40 % a.i. und besonders bevorzugt 12 % a.i. bis 20 % a.i. jeweils bezogen auf die Gesamtzusammensetzung der Suspension. A.i. bedeutet im Sinne der vorliegenden Erfindung den Anteil an Aktivsubstanz (a.s.), welcher in der Suspension vorliegt. Der Anteil an eventuell weiterhin enthaltenen Inhaltsstoffen wird nicht berücksichtigt. Beträgt der Anteil weniger als 10 % a.i., so ist der erhaltene Anteil an Wirkstoff im Endprodukt gering. Beträgt der Anteil mehr als 40 % a.i., kann die Viskosität der Suspension/ Lösung zu groß werden, so dass die Schritte c) und d) des Verfahrens nicht mehr ohne zeitliche Verzögerung durchgeführt werden können. Ein Anteil von 20 % a.i. hat sich als gut verarbeitbar bei gleichzeitig guter Wirksamkeit im Endprodukt erwiesen.

Erfindungsgemäß kann die Kapsel einen oder mehrere polymere Wirkstoffe umfassen. Bevorzugt enthält sie einen polymeren Wirkstoff. Der wenigstens eine polymere Wirkstoff ist ausgewählt aus Soil-Repellent-Polymeren (insbesondere anionischen oder auch nicht-ionischen Terephthalaten), Vergrauungsinhibitoren (insbesondere Cellulosederivate), Verstärkern der Primärwaschkraft (insbesondere PEI und/oder PVP sowie deren Derivate), Softenern (beispielsweise modifizierte Siloxane) und Antiknitter-Wirkstoffen (beispielsweise Siloxane).

Insbesondere bei quellenden Wirkstoffen, die bei Kontakt mit Wasser aufquellen, können Kapseln mit den im Stand der Technik beschriebenen Verfahren nicht hergestellt werden. Werden in diesem Fall Polymer und Wirkstoff in Wasser gelöst bzw. dispergiert, quillt der Wirkstoff auf und es entsteht ein Gemisch, welches nicht mehr zu Kapseln weiterverarbeitet werden kann.

Das erfindungsgemäße Verfahren ermöglicht nun, dass auch quellende Wirkstoffe in eine Kapsel eingebracht werden können. Entsprechende Kapseln können in flüssige Wasch- oder Reinigungsmittel eingebracht werden, sodass das erfindungsgemäße Verfahren erstmals die Bereitstellung von quellenden Wirkstoffen in Kapseln für flüssige Wasch- oder Reinigungsmittel ermöglicht. Insbesondere bei polymeren und besonders bei quellenden Wirkstoffen ist es vorteilhaft, wenn der Anteil des Wirkstoffs in der Suspension 40 % a.i. oder weniger, insbesondere 30 % a.i. oder weniger, besonders 20 % a.i. oder weniger beträgt. Insbesondere bei polymeren Wirkstoffen kann es bei zu hohen Konzentrationen zu einem Kollabieren des Polymerknäuels kommen, der sich dann auch bei einer anschließenden Verdünnung nicht wieder expandiert. Hierdurch wird die Wirksamkeit reduziert.

In einer bevorzugten Ausführungsform ist der Wirkstoff daher ein quellender Wirkstoff, insbesondere wenigstens ein Soil-Repellent-Polymer und/oder wenigstens ein Vergrauungsinhibitor wie beispielsweise ein Cellulose-Derivat, wie Methycellulose, Carboxymethylcelullose oder Hydroxypropylmethylcelullose. Soil-Repellent-Polymere verringern die Wiederanschmutzung von Textilien nach dem Waschen. Bevorzugt weisen diese eine Phthalat-Gruppe auf. Bevorzugt ist das Polymer ein Polyester, enthaltend mindestens eine Struktureinheit der Formel (I) und mindestens eine Struktureinheit der Formel (II) worin
a und c unabhängig voneinander jeweils für eine Zahl von 1 bis 200 steht,
R¹, R², R⁵ und R⁶ unabhängig voneinander jeweils für Wasserstoff oder eine C₁- oder C₂-C₁₈-n-Alkylgruppe oder C₃- oder C₄-C₁₈-iso-Alkylgruppe steht,
R⁷ für eine lineare oder verzweigte C₁- oder C₂-C₃₀-Alkylgruppe oder für eine lineare oder verzweigte C₂- oder C₃-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkylgruppe steht.

Ganz besonders bevorzugt ist das Soil-Repellent-Polymer wenigstens ein anionischer Polyester, enthaltend mindestens eine Struktureinheit der Formel (I), mindestens eine Struktureinheit der Formel (II) und mindestens eine Struktureinheit der Formel (III) worin
a, b und c unabhängig voneinander jeweils für eine Zahl von 1 bis 200 steht,
1/n Mⁿ⁺ für ein Äquivalent eines Kations mit der Ladungszahl n steht mit n = 1, 2 oder 3,
R¹, R², R³, R⁴, R⁵ und R⁶ unabhängig voneinander jeweils für Wasserstoff oder eine C₁- oder C₂-C₁₈-n-Alkylgruppe oder C₃- oder C₄-C₁₈-iso-Alkylgruppe steht,
R⁷ für eine lineare oder verzweigte C₁- oder C₂-C₃₀-Alkylgruppe oder für eine lineare oder verzweigte C₂- oder C₃-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkylgruppe steht. Dieser bevorzugte Polyester wird im Folgenden als anionischer Polyester bezeichnet.

Eine mit einem * gekennzeichnete chemische Bindung in den Formeln (I), (II), (III) bedeutet eine freie Valenz des betreffenden Strukturelements, die im Polymerrückgrat des Polyesters eine Esterverknüpfung ausbildet, beispielsweise entweder mit einem der besagten Strukturelemente der Formeln (I) oder der Formel (III) oder mit einem weiteren zumindest bivalenten Strukturelement. Zur Ausbildung eines Polymerterminus binden besagte Valenzen der Formel (I) bzw. (III) unter Bildung einer Esterverknüpfung an das Strukturelement der Formel (II) oder an ein weiteres, monovalentes Strukturelement.

Bei den erfindungsgemäßen (bevorzugt anionischen) Polyestern handelt es sich um Copolyester, die zumindest aus Monomeren gebildet werden können, die nach einer Polymerisationsreaktion entsprechende Struktureinheiten der Formeln (I) und (II) und bevorzugt (III) zumindest im Polymerrückgrat ergeben. Derartige Polyester können beispielsweise erhalten werden durch Polykondensation von Terephthalsäuredialkylester (und bevorzugt 5-Sulfoisophthalsäuredialkylester und Alkylenglykolen und optional Polyalkylenglykolen (bei a, b und/oder c > 1) und einseitig endverschlossenen Polyalkylenglykolen. Die Synthese der erfindungsgemäßen, bevorzugt anionischen, Polyester kann nach bekannten Verfahren erfolgen, beispielsweise indem man die oben genannten Komponenten unter Zusatz eines Katalysators zunächst bei Normaldruck erhitzt und dann die erforderlichen Molekulargewichte im Vakuum durch Abdestillieren überstöchiometrischer Mengen der eingesetzten Glykole aufbaut. Für die Reaktion eignen sich die bekannten Umesterungs- und Kondensationskatalysatoren, wie beispielsweise Titantetraisopropylat, Dibutylzinnoxid, Alkali- oder Erdalkalimetallalkoholate oder Antimontrioxid/Calciumacetat. Bezüglich weiterer Einzelheiten sei auf EP 442 101 verwiesen. Die besagten Struktureinheiten können entweder im Block oder statistisch verteilt im Polyestermolekül des besagten anionischen Polyesters vorliegen.

Wiederum bevorzugt enthält der, besonders bevorzugt anionische, Polyester jeweils im Zahlenmittel
zwischen 1 und 25, insbesondere zwischen 1 bis 10, besonders bevorzugt zwischen 1 und 5, Struktureinheiten der Formel (I) und
zwischen 0,05 und 15, insbesondere zwischen 0,1 und 10 und besonders bevorzugt zwischen 0,25 und 3, Struktureinheiten der Formel (II) und
wenn anionisch besonders bevorzugt zwischen 1 und 30, insbesondere zwischen 2 und 15, besonders bevorzugt zwischen 3 und 10, Struktureinheiten der Formel (III).

Die, bevorzugt anionischen, Polyester, enthaltend die Struktureinheiten (I), (II) und bevorzugt (III) (und gegebenenfalls (IV) vide supra), haben bevorzugt zahlenmittlere Molekulargewichte im Bereich von 700 bis 50.000 g/mol, wobei das zahlenmittlere Molekulargewicht bestimmt werden kann mittels Größenausschlusschromatographie in wässriger Lösung unter Verwendung einer Kalibrierung mit Hilfe eng verteilter Polyacrylsäure-Na-Salz-Standards. Bevorzugt liegen die zahlenmittleren Molekulargewichte im Bereich von 800 bis 25.000 g/mol, insbesondere 1.000 bis 15.000 g/mol, besonders bevorzugt 1.200 bis 12.000 g/mol.

Es ist erfindungsgemäß bevorzugt, wenn 1/n Mn+ gemäß Formel (III) für Li+, Na⁺, K⁺, 1/2 Mg²⁺, 1/2 Ca²⁺, 1/3 Al³⁺, NH₄⁺, Monoalkyl-, Dialkyl-, Trialkyl- oder Tetraalkylammonium steht, wobei es sich bei den Alkylresten der Ammoniumionen um C₁-C₂₂-Alkyl- oder C₂-C₁₀-Hydroxyalkylreste oder deren beliebige Mischungen handelt.

Bevorzugt sind anionische Polyester, in denen entsprechend in Formeln (I), (II) und (III)
R¹,R²,R³,R⁴,R⁵ und R⁶ unabhängig voneinander jeweils für Wasserstoff oder Methyl,
R⁷ für Methyl, und/oder
a, b und c unabhängig voneinander jeweils für eine Zahl von 1 bis 200, insbesondere 1 bis 20, besonders bevorzugt 1 bis 5, außerordentlich bevorzugt a und b = 1, bedeuten und/oder c eine Zahl von 2 bis 10 ist.

Wiederum bevorzugt enthält der, besonders bevorzugt anionische, Polyester jeweils im Zahlenmittel
zwischen 1 und 25, insbesondere zwischen 1 bis 10, besonders bevorzugt zwischen 1 und 5, Struktureinheiten der Formel (I) und
zwischen 0,05 und 15, insbesondere zwischen 0,1 und 10 und besonders bevorzugt zwischen 0,25 und 3, Struktureinheiten der Formel (II) und
besonders bevorzugt zusätzlich zwischen 1 und 30, insbesondere zwischen 2 und 15, besonders bevorzugt zwischen 3 und 10, Struktureinheiten der Formel (III).

Ganz besonders bevorzugt sind anionische Polyester, in denen entsprechend in Formeln (I), (II) und (III)
R¹,R²,R³,R⁴,R⁵ und R⁶ unabhängig voneinander jeweils für Wasserstoff oder Methyl, R⁷ für Methyl, und
a, b und c unabhängig voneinander jeweils für eine Zahl von 1 oder 2 bis 200, insbesondere 1 oder 2 bis 20, besonders bevorzugt 1 oder 2 bis 5, außerordentlich bevorzugt a und b = 1, bedeuten und
c eine Zahl von 2 bis 10 ist,
enthalten, wobei die in den suspendierten Feststoffpartikeln enthaltene Gesamtmenge des besagten anionischen Polyesters im Zahlenmittel
zwischen 1 und 25, insbesondere zwischen 1 bis 10, besonders bevorzugt zwischen 1 und 5, Struktureinheiten der Formel (I)
zwischen 0,05 und 15, insbesondere zwischen 0,1 und 10 und besonders bevorzugt zwischen 0,25 und 3, Struktureinheiten der Formel (II)
zwischen 1 und 30, insbesondere zwischen 2 und 15, besonders bevorzugt zwischen 3 und 10, Struktureinheiten der Formel (III).

Derartige Polyester können beispielsweise erhalten werden durch Polykondensation von Terephthalsäuredialkylester, 5-Sulfoisophthalsäuredialkylester, Alkylenglykolen, optional Polyalkylenglykolen (bei a, b und/oder c > 1) und einseitig endverschlossenen Polyalkylen-glykolen (entsprechend Einheit der Formel II).

Als Einheit der Formel (I) kommt ein Ester von Terephthalsäure mit einem oder mehreren difunktionellen, aliphatischen Alkoholen in Frage, bevorzugt verwendet werden hierbei Ethylenglykol (R₁ und R₂ jeweils H) und/oder 1,2-Propylenglykol (R₁ = H und R₂ = -CH₃ oder umgekehrt) und/oder kürzerkettige Polyethylenglykole und/oder Poly[ethylenglykol-co-propylenglykol] mit zahlenmittleren Molekulargewichten von 100 bis 2000 g/mol.

Als nichtionisch einseitig verschlossene Polyalkylenglykolmonoalkylether gemäß Einheit der Formel (II) bevorzugt verwendet werden Poly[ethlyenglykol-co-propylenglykol]-monomethylether mit zahlenmittleren Molekulargewichten von 100 bis 2000 g/mol und Polyethylenglykolmonomethylether der allgemeinen Formel CH₃-O-(C₂H₄O)ₙ-H mit n = 1 bis 99, insbesondere 1 bis 20 und besonders bevorzugt 2 bis 10. Da durch Einsatz solcher einseitig verschlossener Ether das theoretische bei quantitativem Umsatz zu erzielende maximale mittlere Molekulargewicht einer Polyesterstruktur vorgegeben wird, gilt als bevorzugte Einsatzmenge der Struktureinheit (II) diejenige, die zum Erreichen der bevorzugten mittleren Molekulargewichte (vide supra) notwendig ist.

Als Einheit der Formel (III) kommt ein Ester von 5-Sulfoisophthalsäure mit einem oder mehreren difunktionellen, aliphatischen Alkoholen in Frage, bevorzugt verwendet werden hierbei die vorgenannten.

In einer speziellen Ausführungsform der Erfindung enthält der, bevorzugt anionische, Polyester zusätzlich mindestens eine Struktureinheit der Formel IV,

-[Polyfunktionelle Einheit-]g (IV)

in der
g für eine Zahl von 0 bis 5 steht,
Polyfunktionelle Einheit für eine Einheit mit 3 bis 6 freien Valenzen, die über Estergruppen an die Polymerstruktur binden können.

Außer linearen Polyestern, die aus den Struktureinheiten (I), (II) (und bevorzugt (III)) resultieren, ist erfindungsgemäß auch der Einsatz vernetzter oder verzweigter Polyesterstrukturen. Ausgedrückt wird dies durch die Anwesenheit einer vernetzend wirkenden polyfunktionellen Struktureinheit (IV) mit mindestens drei bis maximal 6 zur Veresterungsreaktion befähigten funktionellen Gruppen. Als funktionelle Gruppierungen können dabei beispielsweise Säure-, Alkohol-, Ester-, Anhydrid- oder Epoxygruppen benannt werden. Dabei sind auch unterschiedliche Funktionalitäten in einem Molekül möglich. Als Beispiele können hierfür Zitronensäure, Äpfelsäure, Weinsäure und Gallussäure, besonders bevorzugt 2,2-Dihydroxymethylpropionsäure dienen. Weiterhin können mehrwertige Alkohole wie Pentaerythritol, Glycerin, Sorbitol und/oder Trimethylolpropan eingesetzt werden. Auch kann es sich dabei um mehrwertige aliphatische oder aromatische Carbonsäuren, wie Benzol-1,2,3-tricarbonsäure (Hemimellithsäure), Benzol-1,2,4-tricarbonsäure (Trimellithsäure), oder Benzol-1,3,5-tricarbonsäure (Trimesithsäure) handeln. Der Gewichtsanteil an vernetzenden Monomeren, bezogen auf die Gesamtmasse des anionischen Polyesters, kann beispielsweise bis zu 10 Gew.-%, insbesondere bis 5 Gew.-% und besonders bevorzugt bis zu 3 Gew.-% betragen.

Bevorzugt werden erfindungsgemäß festförmige (besonders bevorzugt anionische) Polyester, die Erweichungspunkte oberhalb 40 °C aufweisen, eingesetzt; sie haben bevorzugt einen Erweichungspunkt zwischen 50 und 200 °C, besonders bevorzugt zwischen 80 °C und 150 °C und außerordentlich bevorzugt zwischen 100 °C und 120 °C.

Ferner kann der wenigstens eine polymere Wirkstoff mindestens einen Vergrauungsinhibitor umfassen. Vergrauungsinhibitoren haben die Aufgabe, den von der Faser abgelösten Schmutz in der Flotte suspendiert zu halten und so das Vergrauen der Fasern zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, zum Beispiel teilhydrolysierte Stärke. Na-Carboxymethylcellulose, Methylcellulose, Methylhydroxyethylcellulose und deren Gemische werden bevorzugt eingesetzt.

Das erfindungsgemäße Verfahren ermöglicht somit erstmals die Herstellung von mit einem Wirkstoff beladenen Matrixkapseln, wobei der Wirkstoff in Gegenwart von Wasser quellende Eigenschaften aufweist. Somit ist es möglich, dass entsprechende Wirkstoffe stabil in flüssige Wasch- oder Reinigungsmittel eingebracht werden können. Zudem ist die Herstellung besonders hochbeladener Matrixkapseln möglich. In den nach dem erfindungsgemäßen Verfahren hergestellten Kapseln ist es möglich, ein hohes Massenverhältnis von Matrix zu Wirkstoff zu erhalten. Das Massenverhältnis von Matrix zu Wirkstoff in der Kapsel beträgt insbesondere 1:1 bis 1:60, bevorzugt 1:3 bis 1:50 und besonders bevorzugt 1:5 bis 1:40. Das Massenverhältnis bezieht sich erfindungsgemäß auf die Trockenmasse der Matrix und des Wirkstoffes. Der Gewichtsanteil, der sich durch gegebenenfalls enthaltene Lösungsmittel ergibt, wird nicht berücksichtigt.

Neben dem wenigstens einen Wirkstoff kann die Suspension aus Schritt b) auch wenigstens einen weiteren Inhaltsstoff, der insbesondere ausgewählt ist aus Weichmacher, Plastifizierhilfststoff, Enzym, Enzymstabilisator, Komplexbildner für Metalle, beispielsweise Aminopolycarbonsäuren, Aminohydroxypolycarbonsäuren, Polyphosphonsäuren und/oder Aminopolyphosphonsäuren, Farbübertragungsinhibitor, beispielsweise Polyvinylpyrrolidon oder Polyvinylpyrdin-N-oxid, Schauminhibitor, beispielsweise Organopolysiloxane oder Paraffine, optischer Aufheller, beispielsweise Stilbendisulfonsäurederivate, Riechstoffe oder Dichtestellmittel, oder Mischungen aus diesen, aufweisen.

Gegebenenfalls zusätzlich enthaltene Enzyme werden vorzugsweise aus der Gruppe umfassend Protease, Amylase, Pullulanase, Mannanase, Lipase, Cellulase, Hemicellulase, Oxidase, Peroxidase, Pektatlyase oder Mischungen aus diesen ausgewählt. In erster Linie kommt aus Mikroorganismen, wie Bakterien oder Pilzen, gewonnene Protease in Frage. Sie kann in bekannter Weise durch Fermentationsprozesse aus geeigneten Mikroorganismen gewonnen werden. Proteasen sind im Handel beispielsweise unter den Namen BLAP®, Savinase®, Esperase®, Maxatase®, Optimase®, Alcalase®, Durazym® oder Maxapem® erhältlich.

Die einsetzbare Lipase kann aus Humicola lanuginosa, aus Bacillus-Arten, aus Pseudomonas-Arten, aus Fusarium-Arten, aus Rhizopus-Arten oder aus Aspergillus-Arten gewonnen werden. Geeignete Lipasen sind beispielsweise unter den Namen Lipolase®, Lipozym®, Lipomax®, Amano®-Lipase, Toyo-Jozo®-Lipase, Meito®-Lipase und Diosynth®-Lipase im Handel erhältlich. Geeignete Amylasen sind beispielsweise unter den Namen Maxamyl® und Termamyl® handelsüblich.

Die einsetzbare Cellulase kann ein aus Bakterien oder Pilzen gewinnbares Enzym sein, welches ein pH-Optimum vorzugsweise im schwach sauren bis schwach alkalischen Bereich von 6 bis 9,5 aufweist.

Zu den geeigneten Schauminhibitoren gehören langkettige Seifen, insbesondere Behenseife, Fettsäureamide, Paraffine, Wachse, Mikrokristallinwachse, Organopolysiloxane und deren Gemische, die darüber hinaus mikrofeine, gegebenenfalls silanierte oder anderweitig hydrophobierte Kieselsäure enthalten können. Zum Einsatz in erfindungsgemäß suspendierten, besagten festförmigen Partikeln sind derartige Schauminhibitoren vorzugsweise an granulare, wasserlösliche Trägersubstanzen gebunden.

Erfindungsgemäß werden die fließfähige Lösung sowie die Suspension des wenigstens einen Wirkstoffs miteinander in Kontakt gebracht. Vorzugsweise werden die beiden Flüssigkeiten miteinander vermischt. Dies kann beispielsweise in einem statischen oder dynamischen Mischer mit geringem Eigenvolumen erfolgen. Dieser arbeitet vorzugsweise kontinuierlich. Dabei soll die Durchmischung möglichst rasch erfolgen. Durch das Inkontaktbringen der Lösung mit der Suspension des wenigstens einen Wirkstoffs gelangen auch Wassermoleküle in Kontakt mit dem Wirkstoff. Handelt es sich hierbei um einen quellenden Wirkstoff, so kann es auch in diesem Schritt zu einem Aufquellen kommen. Daher ist es notwendig, dass das Inkontaktbringen und die Ausbildung von Tropfen ebenso wie das sich anschließende Vernetzen des Polymers rasch, also unmittelbar nacheinander ohne zeitliche Verzögerung erfolgt. Dies wird beispielsweise durch ein geringes Eigenvolumen eines statischen oder dynamischen Mischers ermöglicht.

Nach dem Inkontaktbringen, vorzugsweise dem Vermischen, erfolgt das Vernetzen des Polymers, beispielsweise in einem Vernetzungsbad. Wie bereits ausgeführt, sollte dies ohne zeitliche Verzögerung nach dem Inkontaktbringen erfolgen. Somit ist die Herstellung hochbeladener Matrixkapseln möglich, wobei der Wirkstoff auch quellende Wirkstoffe umfassen kann.

Das Vernetzen des Polymers kann beispielsweise in Anwesenheit von Kationen erfolgen, insbesondere wird das Polymer in Anwesenheit wenigstens eines Salzes eines Alkali- und/oder Erdalkalimetalles vernetzt. Insbesondere werden ein Calciumsalz und/oder ein Kaliumsalz zur Vernetzung des Polymers eingesetzt.

In einer weiteren Ausführungsform betrifft die vorliegende Erfindung Kapseln aus einer polymeren Matrix und einem polymeren Wirkstoff, welcher nach dem zuvor beschriebenen Verfahren hergestellt wurden. Insbesondere handelt es sich bei den Kapseln um solche, die ein Massenverhältnis von Matrix zu Wirkstoff 1:1 bis 1:60, insbesondere 1:3 bis 1:50, besonders bevorzugt 1:5 bis 1:40 aufweisen. Das Massenverhältnis bezieht sich erfindungsgemäß auf die Trockenmasse der Matrix und des Wirkstoffes. Der Gewichtsanteil, der sich durch gegebenenfalls enthaltene Lösungsmittel ergibt, wird nicht berücksichtigt.

Weiterhin betrifft die vorliegende Erfindung die Verwendung einer solchen Kapsel in einem flüssigen Wasch- oder Reinigungsmittel, ebenso wie ein flüssiges Wasch- oder Reinigungsmittel, welches die Kapseln, welche nach dem erfindungsgemäßen Verfahren hergestellt wurden, umfasst.

Ein entsprechendes erfindungsgemäßes flüssiges Wasch- oder Reinigungsmittel enthält polymere Wirkstoffe in ästhetischer für den Verbraucher nachvollziehbarer Form. Es zeichnet sich durch ein ästhetisches Produktdesign auf, da die Wirkstoffe in Form optisch ansprechender Perlen vorliegen. Erfindungsgemäß ist es daher auch möglich, dass die Kapseln neben Polymer und Wirkstoff einen Farbstoff umfassen, wodurch die Kapseln ein für das menschliche Auge sichtbaren optischen Farbeindruck erhalten.

Gewünschtenfalls kann man auf die Oberfläche der Kapseln Farbstoffe aufbringen, wobei diese verschiedenfarbig eingefärbt werden können. Es ist auch möglich, wenigstens einen Farbstoff in das Polymer oder die Suspension des wenigstens einen Wirkstoffes einzubringen, so dass sich der Farbstoff im Inneren der Kapsel befindet. In beiden Fällen wird erfindungsgemäß von einem Färben oder Einfärben der Kapseln gesprochen.

In einer Ausführungsform der Erfindung werden die Kapseln mit einer nicht-weißen Farbe gefärbt. Als Farbstoffe bevorzugt sind dabei Acid Red 18 (Cl 16255), Acid Red 26, Acid Red 27, Acid Red 33, Acid Red 51, Acid Red 87, Acid Red 88, Acid Red 92, Acid Red 95, Acid Red 249 (Cl 18134), Acid Red 52 (Cl 45100), Acid Violet 126, Acid Violet 48, Acid Violet 54, Acid Yellow 1, Acid Yellow 3 (Cl 47005), Acid Yellow 11, Acid Yellow 23 (Cl 19140), Acid Yellow 3, Direct Blue 199 (Cl 74190), Direct Yellow 28 (Cl 19555), Food Blue 2 (Cl 42090), Food Blue 5:2 (Cl 42051:2), Food Red 7(01 16255), Food Yellow 13 (Cl 47005), Food Yellow 3 (Cl 15985), Food Yellow 4 (Cl 19140), Reactive Green 12, Solvent Green 7 (Cl 59040). Besonders bevorzugte Farbstoffe sind wasserlösliche Säurefarbstoffe, beispielsweise Food Yellow 13 (Acid Yellow 3, Cl 47005), Food Yellow 4 (Acid Yellow 23, Cl 19140), Food Red 7 (Acid Red 18, Cl 16255), Food Blue 2 (Acid Blue 9, Cl 42090), Food Blue 5 (Acid Blue 3, Cl 42051), Acid Red 249 (Cl 18134), Acid Red 52 (Cl 45100), Acid Violet 126, Acid Violet48, Acid Blue 80(01 61585), Acid Blue 182, Acid Blue 182, Acid Green 25 (Cl 61570), Acid Green 81. Ebenso bevorzugt eingesetzt werden auch wasserlösliche Direkt-Farbstoffe, beispielsweise Direct Yellow 28 (Cl 19555), Direct Blue 199 (Cl 74190) und wasserlösliche Reaktiv-Farbstoffe, beispielsweise Reactive Green 12, sowie die Farbstoffe Food Yellow 3 (Cl 15985), Acid Yellow 184. Ebenso bevorzugt eingesetzt werden wässrige Dispersionen folgender Pigment-Farbstoffe, Pigment Black 7 (Cl 77266), Pigment Blue 15 (Cl 74160), Pigment Blue 15:1 (Cl 74160), Pigment Blue 15:3 (Cl 74160), Pigment Green 7 (Cl 74260), Pigment Orange 5, Pigment Red 112 (Cl 12370), Pigment Red 112 (Cl 12370), Pigment Red 122 (Cl 73915), Pigment Red 179 (Cl 71130), Pigment Red 184 (Cl 12487), Pigment Red 188 (Cl 12467), Pigment Red 4 (Cl 12085), Pigment Red 5 (Cl 12490), Pigment Red 9, Pigment Violet 23 (Cl 51319), Pigment Yellow 1 (Cl 28 11680), Pigment Yellow 13 (Cl 21100), Pigment Yellow 154, Pigment Yellow 3 (Cl 11710), Pigment Yellow 74, Pigment Yellow 83 (Cl 21108), Pigment Yellow 97. In bevorzugten Ausführungsformen werden folgende Pigmentfarbstoffe in Form von Dispersionen eingesetzt: Pigment Yellow 1 (Cl 11680), Pigment Yellow 3 (Cl 11710), Pigment Red 112 (Cl 12370), Pigment Red 5 (Cl 12490), Pigment Red 181 (Cl 73360), Pigment Violet 23 (Cl 51319), Pigment Blue 15:1 (Cl 74160), Pigment Green 7 (Cl 74260), Pigment Black 7 (Cl 77266). In ebenfalls bevorzugten Ausführungsformen werden wasserlösliche Polymerfarbstoffe, beispielsweise Liquitint RTM, Liquitint Blue HP.RTM., Liquitint Blue 65.RTM., Liquitint Patent Blue.RTM., Liquitint Royal Blue.RTM., Liquitint Experimental Yellow 8949- 43.RTM., Liquitint Green HMC.RTM., Liquitint Yellow II.RTM. und Mischungen daraus eingesetzt.

Die Kapseln weisen vorzugsweise einen Durchmesser im Bereich von 0,3 mm bis 5 mm, insbesondere von 0,5 mm bis 3 mm, besonders bevorzugt von 1 mm bis 2 mm auf. In diesem Größenbereich sind Kapseln für das menschliche Auge sichtbar, werden jedoch als Hilfsstoffe und nicht als dominierend oder störend, sondern vielmehr als ästhetisch ansprechend wahrgenommen. Der angegebene Durchmesser ist der mittlere Partikeldurchmesser X_{50,3}. Bei dem mittleren Partikeldurchmesser X_{50,3} handelt es sich um das Volumenmittel der Partikel (gemessen nach Lagerung der Kapseln im Klimaschrank für 24 Stunden bei 30 °C und 50 % relativer Luftfeuchtigkeit).

Das erfindungsgemäße flüssige Wasch- oder Reinigungsmittel weist bevorzugt eine Fließgrenze auf. Hierdurch können die erfindungsgemäßen Kapseln gleichmäßig und stabil darin suspendiert werden. Durch das erfindungsgemäße Verfahren wird es ermöglicht, in flüssige Wasch- oder Reinigungsmittel Wirkstoffe einzubringen, die sonst nur für feste pulverförmige Wasch- oder Reinigungsmittel geeignet sind.

Unter der Fließgrenze wird in der Rheologie diejenige Schubspannung (in Pa) verstanden unterhalb derer sich eine Probe ausschließlich oder zumindest weitgehend elastisch verformt, und oberhalb derer eine irreversible, zeitabhängige, plastische Verformung, also ein Fließen stattfindet. Eine solche Fließgrenze wird üblicherweise durch Messung mit einem Rheometer bei Raumtemperatur, also einer Temperatur von 20 °C bis 25 °C, insbesondere von 25 °C, bestimmt.

Absolut messende Rheometer, wie beispielsweise das Rheometer AR 1000-N oder AR G2 der Firma TA Instruments, ermöglichen die Ermittlung von der Messgeometrie unabhängiger und verlässlicher, absoluter Messwerte.

Die Fließgrenze des flüssigen Wasch- oder Reinigungsmittels kann erfindungsgemäß beispielsweise auch mit einem Rotationsrheometer der Firma TA-Instruments, Typ AR G2 (schubspannungskontrolliertes Rheometer, Kegel-Platte Messsystem mit 40 mm Durchmesser, 2° Kegelwinkel, 20 °C) gemessen werden. Hierbei handelt es sich um ein sogenanntes schubspannungskontrolliertes Rheometer. Hier werden die Proben im Rheometer mit einer mit der Zeit ansteigenden Schubspannung *σ*(t) beaufschlagt. Beispielsweise kann die Schubspannung im Laufe von 30 Minuten vom kleinstmöglichen Wert (zum Beispiel 0,01 Pa) auf zum Beispiel 100 Pa gesteigert werden. Als Funktion dieser Schubspannung *σ* wird die Deformation *γ* der Probe gemessen. Die Deformation wird in einem doppellogarithmischen Plot gegen die Schubspannung aufgetragen (log *γ* gegen log *σ*). Sofern die untersuchte Probe eine Fließgrenze aufweist, kann man diese durch eine sprunghafte Änderung der Steigung der Kurve erkennen. Unterhalb einer gewissen Schubspannung findet man eine rein elastische Deformation. Die Steigung der Kurve *γ*(*σ*) (log-log-Plot) in diesem Bereich ist idealerweise eins. Oberhalb dieser Schubspannung beginnt viskoses Fließen und die Steigung der Kurve ist sprunghaft höher. Diejenige Schubspannung, bei der das Abknicken der Kurve erfolgt, also der Übergang von der elastischen in eine plastische Deformation, markiert die Fließgrenze. Eine bequeme Bestimmung der Fließgrenze (= Knick der Kurve) ist durch Anlegen von Tangenten an die beiden Kurventeile möglich. Proben ohne Fließgrenze weisen keinen charakteristischen Knick in der Funktion *γ*(*σ*) auf.

Die erfindungsgemäße Zusammensetzung weist bevorzugt eine Fließgrenze im Bereich von 0,01 Pa bis 10 Pa, bevorzugt von 0,1 Pa bis 5 Pa, besonders bevorzugt von 0,3 Pa bis 3 Pa auf.

Erfindungsgemäß umfasst das flüssige Wasch- oder Reinigungsmittel wenigstens ein Tensid und wenigstens ein Lösungsmittel. Das flüssige Wasch- oder Reinigungsmittel kann somit ein oder mehrere Tenside aufweisen. Diese Tenside sind ausgewählt aus der Gruppe, die aus anionischen, kationischen, zwitterionischen, nichtionischen Tensiden sowie deren Mischungen besteht. Umfasst die Zusammensetzung mehrere Tenside, so kann es sich hierbei beispielsweise um mehrere unterschiedliche nichtionische Tenside handelt. Es ist jedoch auch möglich, dass die Zusammensetzung beispielsweise sowohl nichtionische als auch anionische Tenside umfasst. Analog gilt dies für die anderen Tenside. Vorzugsweise umfasst die Grundrezeptur wenigstens ein anionisches Tensid sowie wenigstens ein nichtionisches Tensid.

Umfasst das flüssige Wasch- oder Reinigungsmittel ein anionisches Tensid, so ist dieses bevorzugt ausgewählt aus der Gruppe bestehend aus C₉₋₁₃-Alkylbenzolsulfonaten, Olefinsulfonaten, C₁₂₋₁₈-Alkansulfonaten, Estersulfonaten, Alk(en)ylsulfaten, Fettalkoholethersulfaten und Mischungen daraus. Es hat sich gezeigt, dass sich diese Sulfonat- und Sulfat-Tenside besonders gut zur Herstellung stabiler flüssiger Wasch- oder Reinigungsmittel mit Fließgrenze eignen. Flüssige Wasch- oder Reinigungsmittel, die als anionisches Tensid C₉₋₁₃-Alkylbenzolsulfonate und Fettalkoholethersulfate umfassen, weisen besonders gute, dispergierende Eigenschaften auf. Als Tenside vom Sulfonat-Typ kommen dabei vorzugsweise C₉₋₁₃-Alkylbenzolsulfonate, Olefinsulfonate, das heißt Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Auch Fettalkoholethersulfate, wie die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Es ist bevorzugt, dass das erfindungsgemäße flüssige Wasch- oder Reinigungsmittel eine Mischung aus Sulfonat- und Sulfat-Tensiden enthält. In einer besonders bevorzugten Ausführungsform enthält die flüssige Zusammensetzung C₉₋₁₃-Alkylbenzolsulfonate und Fettalkoholethersulfate als anionisches Tensid.

Zusätzlich zu dem anionischen Tensid kann das flüssige Wasch- oder Reinigungsmittel auch Seifen enthalten. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside sowie die Seifen können in Form ihrer Natrium-, Kalium- oder Magnesium- oder Ammoniumsalze vorliegen. Vorzugsweise liegen die anionischen Tenside in Form ihrer Natriumsalze vor. Weitere bevorzugte Gegenionen für die anionischen Tenside sind auch die protonierten Formen von Cholin, Triethylamin, Monoethanolamin oder Methylethylamin.

Das flüssige Wasch- oder Reinigungsmittel kann neben dem anionischen Tensid auch wenigstens ein nichtionisches Tensid aufweisen. Das nichtionische Tensid umfasst alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus.

Als nichtionisches Tensid werden vorzugsweise alkoxylierte, vorteilhafterweise ethoxylierte, insbesondere primäre Alkohole mit vorzugsweise 8 bis 18 C-Atomen und durchschnittlich 4 bis 12 Mol Ethylenoxid (EO) pro Mol Alkohol eingesetzt, in denen der Alkoholrest linear oder bevorzugt in 2-Stellung methylverzweigt sein kann beziehungsweise lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C₁₂₋₁₄-Alkohole mit 4 EO oder 7 EO, C₉₋₁₁-Alkohol mit 7 EO, C₁₃₋₁₅-Alkohole mit 5 EO, 7 EO oder 8 EO, C₁₂₋₁₈-Alkohole mit 5 EO oder 7 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Insbesondere bevorzugt enthält das Wasch- oder Reinigungsmittel einen C₁₂₋₁₈-Fettalkohol mit 7 EO oder einen C₁₃₋₁₅-Oxoalkohol mit 7 EO als nichtionisches Tensid.

Das flüssige Wasch- oder Reinigungsmittel umfasst weiterhin ein oder mehrere Lösungsmittel. Hierbei kann es sich um Wasser und/oder nichtwässrige Lösungsmittel handeln. Bevorzugt enthält es Wasser als Hauptlösungsmittel, kann aber auch weiterhin nichtwässrige Lösungsmittel umfassen. Geeignete nichtwässrige Lösungsmittel umfassen ein- oder mehrwertige Alkohole, Alkanolamine oder Glykolether. Vorzugsweise werden die Lösungsmittel ausgewählt aus Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropylenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie Mischungen dieser Lösungsmittel.

Neben dem wenigstens einen Tensid sowie dem wenigstens einen Lösungsmittel kann das flüssige Wasch- oder Reinigungsmittel weiterhin Gerüststoffe und/oder alkalische Substanzen umfassen. Als Gerüststoffe sind beispielsweise polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g/mol.

Geeignete Polymere sind insbesondere Polyacrylate, die bevorzugt eine Molekülmasse von 1.000 bis 15.000 g/mol aufweisen. Aufgrund ihrer überlegenen Löslichkeit können aus dieser Gruppe wiederum die kurzkettigen Polyacrylate, die Molmassen von 1.000 bis 10.000 g/mol, und besonders bevorzugt von 1.000 bis 5.000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

Als Gerüststoffe, die in dem erfindungsgemäßen Wasch- oder Reinigungsmittel enthalten sein können, sind insbesondere auch Silikate, Aluminiumsilikate (insbesondere Zeolithe), Carbonate, Salze organischer Di- und Polycarbonsäuren sowie Mischungen dieser Stoffe zu nennen.

Organische Gerüststoffe, welche weiterhin in dem flüssigen Wasch- oder Reinigungsmittel vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Apfelsäure, Weinsäure, Maleinsäure, Fumarsäure, Zuckersäuren, Aminocarbonsäuren, Nitrilotriessigsäure (NTA), Methylglycindiessigsäure (MGDA) und deren Abkömmlinge sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Bevorzugt werden allerdings lösliche Gerüststoffe, wie beispielsweise Citronensäure, oder Acrylpolymere mit einer Molmasse von 1.000 bis 5.000 g/mol in der Grundrezeptur eingesetzt.

Alkalische Substanzen oder Waschalkalien sind im Sinne der vorliegenden Erfindung Chemikalien zur Anhebung und Stabilisierung des pH-Wertes der Zusammensetzung.

Weiterhin umfasst das erfindungsgemäße Wasch- oder Reinigungsmittel eines oder mehrere Co-Tenside und/oder einen oder mehrere Elektrolyten. Durch das Co-Tensid oder die Co-Tenside wird die micellare Struktur der Tenside verändert. Durch einen oder mehrere Elektrolyte kann diese Wirkung verstärkt werden. Hierdurch entsteht eine lamellare Struktur der Tenside. Entsprechende strukturierte Wasch- oder Reinigungsmittel mit Fließgrenze sind im Stand der Technik beispielsweise in WO 2013/064357 A1 beschrieben. Auf den Inhalt diese Anmeldung wird vollumfänglich Bezug genommen.

Co-Tenside im Sinne der vorliegenden Erfindung sind amphiphile Moleküle mit kleiner, hydrophiler Kopfgruppe. In einem binären System mit Wasser sind diese Co-Tenside oftmals nur schwach oder gar nicht löslich. Entsprechend bilden sie dort auch keine Micellen aus. In Gegenwart der Tenside werden die Co-Tenside in deren Assoziate eingebaut und verändern dadurch die Morphologie dieser Assoziate. Aus den Kugelmicellen werden Stäbchen- und/oder Scheibchenmicellen. Bei einem ausreichend hohem Gesamttensidgehalt kommt es zu der Ausbildung lamellarer Phasen beziehungsweise Strukturen.

Das Co-Tensid ist vorzugsweise ausgewählt aus der Gruppe bestehend aus alkoxylierten C₈-C₁₈-Fettalkoholen mit einem Alkoxylierungsgrad ≤ 3, aliphatischen C₆-C₁₄-Alkoholen, aromatischen C₆-C₁₄-Alkoholen, aliphatischen C₆-C₁₂-Dialkoholen, Monoglyceride von C₁₂₋C₁₈-Fettsäuren, Monoglycerinether von C₈₋C₁₈-Fettalkoholen und Mischungen daraus. Weitere geeignete Co-Tenside sind 1-Hexanol, 1-Heptanol, 1-Octanol, 1,2-Octandiol, Stearinmonoglycerin und Mischungen daraus.

Ebenso eignen sich Duftalkohole wie beispielsweise Geraniol, Nerol, Citronellol, Linalool, Rhodinol und andere Terpenalkohole oder Duftaldehyde wie Lilial oder Decanal als Co-Tenside.

Bevorzugte Co-Tenside sind C₁₂-C₁₈-Fettalkohole mit einem Alkoxylierungsgrad ≤ 3. Diese Co-Tenside werden besonders gut in die bevorzugten Assoziate aus anionischem und nichtionischem Tensid eingebaut.

Geeignete alkoxylierte C₁₂-C₁₈-Fettalkohole mit einem Alkoxylierungsgrad ≤ 3 umfassen beispielsweise i-C₁₃H₂₇O(CH₂CH₂O)₂H, i-C₁₃H₂₇O(CH₂CH₂O)₃H, C₁₂₋₁₄-Alkohol mit 2 EO, C₁₂₋₁₄-Alkohol mit 3 EO, C₁₃₋₁₅-Alkohol mit 3 EO, C₁₂₋₁₈-Alkohole mit 2 EO und C₁₂₋₁₈-Alkohole mit 3 EO.

Ein Elektrolyt im Sinne der vorliegenden Erfindung ist ein anorganisches Salz. Bevorzugte anorganische Salze umfassen Natriumchlorid, Kaliumchlorid, Natriumsulfat, Natriumcarbonat, Kaliumsulfat, Kaliumcarbonat, Natriumhydrogencarbonat, Kaliumhydrogencarbonat, Calciumchlorid, Magnesiumchlorid und Mischungen daraus. Besonders stabile Zusammensetzungen werden bei Einsatz von Natriumchlorid oder Mischungen von Natriumchlorid und Kaliumsulfat erhalten.

Die Zugabe des anorganischen Salzes unterstützt die Ausbildung lamellarer Strukturen. Zusätzlich hat das anorganische Salz einen Einfluss auf die Viskosität, so dass mit Hilfe des anorganischen Salzes die Viskosität der flüssigen Zusammensetzung eingestellt werden kann.

Die erfindungsgemäß hergestellten Kapseln können stabil in den flüssigen Wasch- oder Reinigungsmitteln dispergiert werden. Dabei bedeutet stabil, dass die Mittel bei Raumtemperatur und bei 40 °C über einen Zeitraum von mindestens 4 Wochen und bevorzugt von mindestens 6 Wochen stabil sind, ohne dass die Mittel aufrahmen oder sedimentieren.

## Patentansprüche

1. Verfahren zur Herstellung von Kapseln aus einer polymeren Matrix und wenigstens einem polymeren Wirkstoff umfassend die folgenden Schritte:
a) Bereitstellen einer wässrigen, fließfähigen Lösung wenigstens eines Polymers, wobei das Polymer ein natürliches Polymer umfasst, insbesondere daraus besteht, und wobei das natürliche Polymer ausgewählt ist aus Carrageenan, Alginat, Pektin, Guar, Gelatine und/oder Gellan Gum, insbesondere Carrageenan und/oder Alginat,
b) Bereitstellen einer Suspension des wenigstens einen polymeren Wirkstoffs in einem mit Wasser mischbaren Nicht-Lösungsmittel des Wirkstoffs, vorzugsweise ausgewählt aus Propylenglycol, Glycerin, Ethanol und/oder Isopropanol, wobei der wenigstens eine polymere Wirkstoff ausgewählt ist aus Soil-Repellent-Polymeren, Vergrauungsinhibitoren, Verstärkern der Primärwaschkraft, Softenern und Antiknitter-Wirkstoffen,
c) In-Kontakt bringen der Lösung aus Schritt a) mit der Suspension aus Schritt b) und
d) Vernetzen des Polymers.

2. Verfahren nach Anspruch 1, **dadurch gekennzeichnet, dass** der wenigstens eine polymere Wirkstoff ausgewählt ist aus anionischen oder nicht-ionischen polymeren Terephthalaten, Siloxan-Derivaten, Cellulose sowie deren Derivate und Polyethylenimin und/oder Polyvinylpyrrolidon sowie deren Derivate.

3. Verfahren nach einem der Ansprüche 1 oder 2, **dadurch gekennzeichnet, dass** der Wirkstoff ein Soil-Repellent-Polymer umfasst, insbesondere ein Soil-Repellent-Polymer ist.

4. Verfahren nach einem der Ansprüche 1 bis 3, **dadurch gekennzeichnet, dass** der wenigstens eine Wirkstoff ein Polyester, enthaltend mindestens eine Struktureinheit der Formel (I) und mindestens eine Struktureinheit der Formel (II) worin
a und c unabhängig voneinander jeweils für eine Zahl von 1 bis 200 steht, R¹, R², R⁵ und R⁶ unabhängig voneinander jeweils für Wasserstoff oder eine C₁- oder C₂-C₁₈-n-Alkylgruppe oder C₃- oder C₄-C₁₈-iso-Alkylgruppe steht, R⁷ für eine lineare oder verzweigte C₁- oder C₂-C₃₀-Alkylgruppe oder für eine lineare oder verzweigte C₂- oder C₃-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkylgruppe steht und * jeweils eine freie Valenz des betreffenden Strukturelements bedeutet, die im Polymerrückgrat des Polyesters eine Esterverknüpfung ausbildet, umfasst.

5. Verfahren nach Anspruch 4, **dadurch gekennzeichnet, dass** der Polyester anionisch ist und zusätzlich wenigsten eine Struktureinheit der Formel (III) enthält worin
b für eine Zahl von 1 bis 200 steht,
1/n Mⁿ⁺ für ein Äquivalent eines Kations mit der Ladungszahl n steht mit n = 1, 2 oder 3,
R³ und R⁴ unabhängig voneinander jeweils für Wasserstoff oder eine C₁- oder C₂-C₁₈-n-Alkylgruppe oder C₃- oder C₄-C₁₈-iso-Alkylgruppe steht und * jeweils eine freie Valenz des betreffenden Strukturelements bedeutet, die im Polymerrückgrat des Polyesters eine Esterverknüpfung ausbildet.

6. Verfahren nach Anspruch 4 oder 5, **dadurch gekennzeichnet, dass** in den Formeln (I), (II) und (III) des Polyesters R¹, R², R³, R⁴, R⁵ und R⁶ unabhängig voneinander jeweils für Wasserstoff oder Methyl stehen und/oder R⁷ in Formel (II) für Methyl steht.

7. Verfahren nach einem der Ansprüche 1 bis 6, **dadurch gekennzeichnet, dass** das in Kontakt bringen das Vermischen der Mischung und der Suspension in einem statischen oder dynamischen Mischer umfasst.

8. Verfahren nach einem der Ansprüche 1 bis 7, **dadurch gekennzeichnet, dass** das Vernetzen des Polymers in Anwesenheit wenigstens eines Salzes eines Alkali- und/oder Erdalkalimetalles erfolgt.

9. Verfahren nach einem der Ansprüche 1 bis 8, **dadurch gekennzeichnet, dass** das Vernetzen des Polymers in Anwesenheit wenigstens eines Calcium-Salzes und/oder eines Kalium-Salzes erfolgt.

10. Kapseln aus einer polymeren Matrix und einem Wirkstoff hergestellt nach dem Verfahren nach einem der Ansprüche 1 bis 9.

11. Kapsel nach Anspruch 10 in welcher das Massenverhältnis von Matrix zu Wirkstoff 1:1 bis 1:60, insbesondere 1:3 bis 1:50, besonders 1:5 bis 1:40 beträgt.

12. Verwendung einer Kapsel nach Anspruch 10 oder 11 in einem flüssigen Wasch- oder Reinigungsmittel.

13. Flüssiges Wasch- oder Reinigungsmittel umfassend Kapseln gemäß Anspruch 10 oder 11.

## Claims

1. A method for preparing capsules from a polymeric matrix and at least one polymeric active ingredient, comprising the following steps:
a) providing an aqueous, flowable solution of at least one polymer, wherein the polymer comprises a natural polymer, in particular consists thereof, and wherein the natural polymer is selected from carrageenan, alginate, pectin, guar, gelatin and/or gellan gum, in particular carrageenan and/or alginate,
b) providing a suspension of the at least one polymeric active ingredient in a non-solvent of the active ingredient that can be mixed with water, preferably selected from propylene glycol, glycerol, ethanol and/or isopropanol, wherein the at least one polymeric active ingredient is selected from soil repellent polymers, anti-redeposition agents, primary detergency enhancers, softeners and anti-wrinkle active ingredients,
c) bringing the solution from step a) in contact with the suspension from step b), and
d) cross-linking the polymer.

2. The method according to claim 1, **characterized in that** the at least one polymeric active ingredient is selected from anionic or non-ionic polymeric terephthalates, siloxane derivatives, cellulose and the derivatives thereof and polyethylenimine and/or polyvinylpyrrolidone and the derivatives thereof.

3. The method according to one of claims 1 or 2, **characterized in that** the active ingredient comprises a soil repellent polymer, in particular is a soil repellent polymer.

4. The method according to one of claims 1 to 3, **characterized in that** the at least one active ingredient comprises a polyester, containing at least one structural unit of formula (I) and at least one structural unit of formula (II) in which
a and c each represent, independently of one another, a number from 1 to 200, R¹, R², R⁵ und R⁶ represent, independently of one another, hydrogen or a C₁ or C₂-C₁₈ n-alkyl group or C₃ or C₄-C₁₈ iso-alkyl group, R⁷ represents a linear or branched C₁ or C₂-C₃₀ alkyl group or a linear or branched C₂ or C₃-C₃₀ alkenyl group, a cycloalkyl group having 5 to 9 carbon atoms, a C₆-C₃₀ aryl group or a C₆-C₃₀ arylalkyl group and * represents in each case a free valency of the relevant structural element, which forms an ester link in the polymer backbone of the polyester.

5. The method according to claim 4, **characterized in that** the polyester is anionic and also contains at least one structural unit of formula (III), in which
b represents a number from 1 to 200,
1/n Mⁿ⁺ represents an equivalent of a cation having the charge number n, where n = 1, 2 or 3, R³ and R⁴ represent, independently of one another, hydrogen or a C₁ or C₂-C₁₈ n-alkyl group or C₃ or C₄-C₁₈ iso-alkyl group, and * represents in each case a free valency of the relevant structural element, which forms an ester link in the polymer backbone of the polyester.

6. The method according to claim 4 or claim 5, **characterized in that** in formulas (I), (II) and (III) of the polyester, R¹, R², R³, R⁴, R⁵ und R⁶ each represent, independently of one another, hydrogen or methyl and/or R⁷ in formula (II) represents methyl.

7. The method according to one of claims 1 to 6, **characterized in that** bringing into contact comprises mixing the mixture and the suspension in a static or dynamic mixer.

8. The method according to one of claims 1 to 7, **characterized in that** the polymer is cross-linked in the presence of at least one salt of an alkaline metal and/or alkaline earth metal.

9. The method according to one of claims 1 to 8, **characterized in that** the polymer is cross-linked in the presence of at least one calcium salt and/or potassium salt.

10. Capsules consisting of a polymeric matrix and an active ingredient, prepared in accordance with the method according to one of claims 1 to 9.

11. The capsule according to claim 10, in which the mass ratio of the matrix to the active ingredient is 1:1 to 1:60, in particular 1:3 to 1:50, more particularly 1:5 to 1:40.

12. The use of a capsule according to claim 10 or claim 11 in a liquid washing or cleaning agent.

13. A liquid washing or cleaning agent comprising capsules according to claim 10 or claim 11.

## Revendications

1. Procédé de fabrication de capsules à partir d'une matrice polymère et d'au moins une substance active polymère, comprenant les étapes suivantes :
a) Préparation d'une solution aqueuse fluide d'au moins un polymère, le polymère comprenant un polymère naturel, en particulier étant constitué de celui-ci, et le polymère naturel étant choisi parmi le carraghénane, l'alginate, la pectine, le guar, la gélatine et/ou la gomme gellane, en particulier le carraghénane et/ou l'alginate,
b) Préparation d'une suspension de l'au moins une substance active polymère dans un non-solvant de la substance active, miscible à l'eau, choisi de préférence parmi le propylène glycol, la glycérine, l'éthanol et/ou l'isopropanol, l'au moins une substance active polymère étant choisie parmi les polymères antitaches, les inhibiteurs de grisaillement, les intensificateurs de pouvoir de lavage primaire, les adoucissants et les substances actives anti-froissage,
c) Mise en contact de la solution de l'étape a) avec la suspension de l'étape b), et
d) Réticulation du polymère.

2. Procédé selon la revendication 1, **caractérisé en ce que** l'au moins une substance active polymère est choisie parmi les téréphtalates polymères anioniques ou non-ioniques, les dérivés siloxanes, la cellulose ainsi que ses dérivés, et la polyéthylénimine et/ou la polyvinylpyrrolidone ainsi que leurs dérivés.

3. Procédé selon une des revendications 1 ou 2, **caractérisé en ce que** la substance active contient un polymère antitaches, en particulier la substance active est un polymère antitaches.

4. Procédé selon une des revendications 1 à 3, **caractérisé en ce que** l'au moins une substance active comprend un polyester contenant au moins une unité structurelle de formule (I) et au moins une unité structurelle de formule (II) où
a et c représentent, indépendamment l'un de l'autre, un nombre de 1 à 200, R¹, R², R⁵ et R⁶ représentent respectivement, indépendamment l'un de l'autre, un atome d'hydrogène ou un groupe C₁- ou C₂-₁₈-n-alkyle ou C₃- ou C₄-₁₈-isoalkyle, R⁷ représente un groupe C₁- ou C₂-₃₀-alkyle linéaire ou ramifié, ou un groupe C₂- ou C₃-₃₀-alcényle linéaire ou ramifié, un groupe cycloalkyle ayant 5 à 9 atomes de carbone, un groupe C₆-C₃₀-aryle ou un groupe C₆-₃₀-arylalkyle, et * désigne, respectivement, une valence libre de l'élément structurel en question qui forme une liaison ester dans le squelette polymère du polyester.

5. Procédé selon la revendication 4, **caractérisé en ce que** le polyester est anionique et contient, en plus, au moins une unité structurelle de formule (III) où
b représente un nombre de 1 à 200,
1/n Mⁿ⁺ représente un équivalent d'un cation de charge n, avec n = 1, 2 ou 3, R³ et R⁴ représentent respectivement, indépendamment l'un de l'autre, un atome d'hydrogène ou un groupe C₁- ou C₂-₁₈-n-alkyle ou C₃- ou C₄-₁₈-isoalkyle, et * désigne, respectivement, une valence libre de l'élément structurel en question qui forme une liaison ester dans le squelette polymère du polyester.

6. Procédé selon la revendication 4 ou 5, **caractérisé en ce que** dans les formules (I), (II) et (III) du polyester, R¹, R², R³, R⁴, R⁵ et R⁶ représentent respectivement, indépendamment l'un de l'autre, un atome d'hydrogène ou un groupe méthyle, et/ou R⁷ dans la formule (II) représente un groupe méthyle.

7. Procédé selon l'une des revendications 1 à 6, **caractérisé en ce que** la mise en contact comprend l'opération visant à mélanger le mélange et la suspension dans un mélangeur statique ou dynamique.

8. Procédé selon l'une des revendications 1 à 7, **caractérisé en ce que** la réticulation du polymère est effectuée en présence d'au moins un sel d'un métal alcalin et/ou alcalinoterreux.

9. Procédé selon l'une des revendications 1 à 8, **caractérisé en ce que** la réticulation du polymère est effectuée en présence d'au moins un sel de calcium et/ou d'un sel de potassium.

10. Capsules confectionnées à partir d'une matrice polymère et d'une substance active conformément au procédé selon l'une des revendications 1 à 9.

11. Capsule selon la revendication 10, dans laquelle le rapport en poids de la matrice à la substance active est de 1:1 à 1:60, notamment de 1:3 à 1:50, en particulier de 1:5 à 1:40.

12. Utilisation d'une capsule selon la revendication 10 ou 11 dans un agent lavant ou nettoyant liquide.

13. Agent lavant ou nettoyant liquide contenant des capsules selon la revendication 10 ou 11.
